# EUROPÄISCHE PATENTSCHRIFT

(11) **EP 0 826 130 B1**
(45) Veröffentlichungstag und Bekanntmachung des Hinweises auf die Patenterteilung: **23.07.2003**
(21) Anmeldenummer: 97903198.6
(22) Anmeldetag: 03.03.1997
(51) Int. Cl.: F27B 1/16

(54) **VERFAHREN ZUM EINSCHMELZEN VON METALLISCHEN EINSATZSTOFFEN IN EINEM SCHACHTOFEN**
PROCESS FOR MELTING OF METAL MATERIALS IN A SHAFT FURNACE
PROCEDE DE FUSION DE MATIERES METALLIQUES DANS UN FOUR A CUVE

(30) Priorität: 04.03.1996 CH 55696
(43) Veröffentlichungstag der Anmeldung: 04.03.1998
(73) Patentinhaber: MESSER GRIESHEIM GmbH, 65933 Frankfurt am Main (DE)
(72) Erfinder: RAMTHUN, Josef, D-78247 Hilzingen (DE); KOPEREK, Albert, D-45289 Essen (DE)
(74) Vertreter: Staudt, Armin, Dipl.-Ing., Messer Griesheim GmbH
(86) Internationale Anmeldenummer: CH9700080
(87) Internationale Veröffentlichungsnummer: WO97033134

(56) Entgegenhaltungen:
- EP-A- 0 056 644
- EP-A- 0 554 022
- DD-C- 220 106
- DD-C- 271 163
- FR-A- 890 211
- GB-A- 914 904
- GB-A- 1 571 484
- PATENT ABSTRACTS OF JAPAN vol. 096, no. 004, 30.April 1996 & JP 07 332860 A (TAIYO CHUKI CO LTD), 22.Dezember 1995,

## Beschreibung

Verfahren zum Einschmelzen von metallischen Einsatzstoffen in einem Schachtofen mit vorgewärmter Luft und weitgehend reinem Sauerstoff verbrannt wird und die Rauchgase im Gegenstrom den metallischen Einsatz erwärmen und bei dem die Schmelze in dem Koksbett überhitzt und aufgekohlt wird.

Die Erfindung ist im Anspruch 1 definiert und betrifft betrifft ein Verfahren zum Einschmelzen von metallischen Einsatzstoffen in einem Schachtofen, bei dem Koks Metallische und nichtmetallische Werkstoffe, wie Eisen und NE-Metalle, Basalt und Diabas, werden trotz der Entwicklung von elektrischen und flammbeheizten Schmelzverfahren nach wie vor in koksbeheizten Schachtöfen geschmolzen. So werden heute noch ca. 60 % aller Eisenwerkstoffe in Kupolöfen produziert.

Der Grund für diesen hohen Markanteil des Kupolofens liegt in der kontinuierliche Weiterentwicklung, wobei von der Vielzahl der bekannten Verfahrensmodifikationen die Entwicklung des Heisswindkupolofens und der Einsatz von Sauerstoff von Bedeutung sind.

So wurden z.B. durch die Entwicklung des Heisswindkupolofens die verfahrenstechnischen und metallurgischen Nachteile des Kaltwindkupolofens, wie
- niedrige Eisentemperaturen
- hoher Siliziumabbrand
- geringe Aufkohlung
- hoher Koksverbrauch
- hohe Schwefelaufnahme
- hoher Feuerfestverschluss
weitgehend kompensiert.

Ähnliche Verbesserungen werden durch den Einsatz von Sauerstoff erzielt, wobei der Sauerstoff entweder durch Anreicherung des Kupolofenwindes bis max. 25 % oder durch Direktinjektion mit Unterschallgeschwindigkeit in den Kupolofen eingeblasen wird. Aufgrund der hohen Betriebskosten wird Sauerstoff allerdings nur diskontinuierlich eingesetzt, z.B. zum schnellen Anfahren des kalten Ofens oder zur zeitlich befristeten Steigerung der Eisentemperatur. Die Möglichkeit der Leistungssteigerung, d.h. kontinuierlicher Einsatz von Sauerstoff, wird nur in Ausnahmefällen genutzt.

Trotz der Einführung dieser Verfahrensmodifikationen kann
- die Schmelzleistung
- die Eisentemperatur
- der Kokssatz
nach wie vor nur in einem sehr engen Bereich am optimalen Betriebspunkt geändert werden.

Der Zusammenhang zwischen Schmelzleistung und Windmenge sowie Zusatzsauerstoffmenge wird durch die bekannte Jungbluth-Gleichung beschrieben. Diese Gleichung resultiert aus eine Massenund Energiebildung, wobei der Kokssatz und das Verbrennungsverhältnis empirisch für jeden Kupolofen ermittelt werden muss.

Durch Verknüpfung der Einflussgrössen, Windmenge, Kokssatz und Verbrennungsverhältnis mit den Zielgrössen, Schmelzleistungsschaubild Fig. 1 mit Kurven gleichen Kokssatzes und gleicher Windmenge.

Dieses als Jungbluth-Diagramm bekannte Schmelzleistungsschaubild muss für jeden Kupolofen empirisch ermittelt werden. Eine Übertragung auf andere Kupolöfen ist nicht möglich, da das Betriebsverhalten bei geänderten Randbedingungen, wie Koksstückigkeit, Koksreaktivität, Satzzusammensetzung, Windgeschwindigkeit, Ofendruck, Temperatur, etc. sich sofort ändert.

Im Temperaturmaximum sind die Wärmeverluste am geringsten. Bei zu grossen Windmengen, d.h. hohe Strömungsgeschwindigkeit, wird der Ofen überblasen. Bei zu kleinen Luftmengen, d.h. zu geringe Strömungsgeschwindigkeit, wird der Ofen unterblasen. In beiden Fällen wird die Verbrennungstemperatur abgesenkt, da einerseits der zusätzliche N₂-Ballast mit erhitzt werden muss und anderseits durch die zusätzliche CO-Bildung Wärme entzogen wird. Zusätzlich werden beim Überblasen die Eisenbegleitelemente stärker oxidiert.

Durch Einsatz von Sauerstoff z.B. auf 24 Vol.% im Wind die Netzlinie nach rechts oben, d.h. zu höheren Temperaturen und zu höheren Eisendurchsätzen verschoben. Das Temperaturmaximum verflacht, der Ofen wird unempfindlich gegenüber Unter- oder Überblasen.

Eine Reduzierung des Kokssatzes bei konstanten Eisendurchsätzen und reduzierter Windmenge ist auch bei kontinuierlicher Sauer-stoffougabe nicht möglich, da dann die Eisentemperatur abfällt und zusätzliche metallurgische und verfahrenstechnische Probleme, wie
- geringere Aufkohlung
- Erhöhung des Si-Abbrands
- Erhöhung des FeO-Gehaltes in der Schlacke
- Randgängigkeit des Ofens durch Reduzierung der Windgeschwindigkeit
auftreten. Der Kupolofen produziert ein nicht vergiessbares Eisen.

Da aus verbrennungstechnischer Sicht der Koks mit hohem Überschuss vorliegt, ist eine Koksmengenreduzierung bei konstanter Schmelzleistung aus Gründen der Wirtschaftlichkeit von grossem Interesse, denn die Herstellkosten von flüssigem Eisen werden im wesentlichen durch die Umschmelzkosten und die Einsatzstoffkosten beeinflusst.

Darüber hinaus ist seit langem bekannt, dass insbesondere bei Kupolöfen mit grossen Gestelldurchmessern trotz Sauerstoffanreicherung des Windes bzw. Sauerstoffdirektinjetion mit Unterschallgeschwindigkeit in der Mitte des Ofens der sogenannte "Tote Mann" stehen bleibt. Die Reaktion zwischen dem eingeblasenen Sauerstoff und dem Kohlenstoff findet nur in einem begrenzten Bereich in der Nähe der Winddüse statt, der Ofen arbeitet randgängig.

Der in der Mitte des Ofens vorhandene Koks trägt nicht zur Reaktion bei, da die Verbrennungluft aufgrund des geringen Impulses die davorliegende Schüttung nicht durchdringen kann. Die Reaktionszone befindet sich in unmittelbarer Nähe der Winddüse (Fig. 2a). Durch das bekannte Anreichern des Ofenwindes mit Sauerstoff bzw. durch Einblasen des Sauerstoffes mit Unterschallgeschwindigkeit wird die Eindringtiefe nicht wesentlich vergrössern. Durch das höhere Sauerstoffangebot wird die Reaktionszone aufgrund der Druckverhältnisse nach oben erweitert (Fig. 2b).

Als Vorbedingung der angestrebten Reduzierung der Verbrennungskoksmenge ist die gleichmässige Verbrennung über den Ofenquerschnitt, d.h. die gleichmässige Verteilung des Sauerstoffangebotes anzustreben. Zu diesem Zweck muss der Impuls, d.h. die Geschwindigkeit der Luft bzw. Sauerstoff strahlen über bislang als Stand der Technik zu bezeichnende gezielte Werte gesteigert werden.

In der Patentanmeldung GB 2 018 295 wird ein System beschrieben, mit dem der Sauerstoff mit zentrisch in die Winddüsen eingebauten Lavaldüsen, d.h. mit Überschallgeschwindigkeit eingeblasen wird, um den Verschleiss der feuerfesten Ausmauerung zu minimieren. Der Kökssatz konnte nicht reduziert werden.

EP-A-0 554 022 offenbart ein Verfahren zum Einschmelzen von metallischen Einsatzstoffen in einem Schachtofen, bei dem Koks mit vorgewärmter Luft und weitgehend reinem Sauerstoff verbrannt wird und die Rauchgase im Gegenstrom den metallischen Einsatz erwärmen und bei dem die Schmelze in dem Koksbett überhitzt und aufgekohlt wird. Im Verfahren vom EP-A-0 554 022 wird eine feste Teilmenge des Sauerstoffes mit Überschallgeschwindigkeit in das Koksbett eingedüst.

Versuche mit zentrisch in die Winddüsen eingebaute Überschalldüsen haben dagegen überraschenderweise gezeigt, dass der Verbrennungskoks um 20 bis 30 kg/t Fe reduziert werden kann, ohne negative Beeinflussung des Ofenganges und der Eisenmetallurgie, wenn gleichzeitig die spezifische Ofenwindmenge von 500 bis 600 m³ (i.D.)/t Fe auf 400 bis 480 m³ (i.N.)/t Fe reduziert wird und in Abhängigkeit vom Ofendurchmesser Sauerstoff zusätzlich eingeblasen wird (Fig. 3). Der spezifischen Sauerstoffbedarf muss gemäss Fig. 3 verändert werden. Bei einem Heisswindkupolofen (500 bis 600°C Heisswindtemperatur) und einem Ofendurchmesser von 1 m werden ca. 15 bis 22 m³ (i.N.) Sauerstoff pro Tonne Eisen, bei einem Ofendurchmesser von 4 m 40 bis 61 m³ (i.N.) Sauerstoff pro Tonne Eisen benötigt. In Abhängigkeit vom Ofendurchmesser muss eine Düsenaustrittsmachzahl der Sauerstoffstrahlen von 1,1 < M < 3 eingestellt werden. Entgegen der bislang bekannten Kupolofentheorie wird gleichzeitig die Rinneneisentemperatur um bis zu 30°C erhöht. Dadurch wird der Siliziumabbrand um 10 % reduziert und die Aufkohlung um 0,2 % verbessert. Die besten Ergebnisse hinsichtlich Kokseinsparung werden erzielt, wenn ein fester Teil der Sauerstoffmenge durch Überschallinjektion in den Kupolofen eingetragen wird, da dann eine gleichmässigere Sauerstoffverteilung über den Kupolofenquerschnitt vorliegt. Die restliche Sauerstoffmenge wird geregelt dem Wind im Windring beigemischt (Fig. 4). Durch diese Massnahme wird eine konstante Analysenführung möglich. Die Sauerstoffanreicherung im Wind wird über die Komponenten CO, CO₂, O₂, im Gichtgas gesteuert und geregelt. Die Reaktionszone, die durch die Überschallinjektion in die Mitte des Kupolofens zungenförmig vorgedrungen ist (Fig. 2c) wird nach oben erweitert und vergleichmässigt, da infolge das Ansaugvermögen des Überschallstrahles zusätzlich mit O₂ angereicherte Verbrennungsluft in die Ofenmitte transportiert wird. (Fig. 2d)

Durch die Reduzierung des Ofenwindes wird der Ofendruck reduziert und die Gichtgasmenge um 20 % vermindert. Aufgrund der kleineren Strömungsgeschwindigkeit im Ofen wird die Staubmenge proportional zur Gichtgasmenge zusätzlich reduziert. Die Heisswindtemperatur steigt um bis zu 30 °C, da der Rekuperator durch die verringerte Windmenge weniger leisten muss.

Für die Aufteilung der Sauerstoffzugabe je in den Windring und in die Düsen gelten folgende Grundsätze:

Die Basismengen können aus dem Diagramm gemäß Figur 3 gewählt werden. Die absolute Menge der Sauerstoffzugabe wird durch die gewünschte Eisentemperatur bestimmt. Die Eisentemperatur steigt, wenn die Temperatur im Koksbett steigt. Die Temperatur im Koksbett steigt, wenn die Kühlwirkung des den Sauerstoff begleitenden Stickstoffs fehlt.

Es soll umso mehr Sauerstoff mit Ueberschall durch die Lanzen zugegeben werden, umso grösser der Ofen ist. Das optimale Verhältnis von der Sauerstoffmenge, die durch Lanzen zugegeben wird = O1 zu der Sauerstoffmenge die als Anreicherung dem Wind zugegeben wird = O2, wird bei der Inbetriebnahme durch die Messung der Eisentemperatur gesucht und dann dem Regler vorgegeben.

Das optimale Verhältnis der Volumenanteile von CO zu CO2 im Gichtgas wird aus der Summe der resultierenden Betriebskosten ermittelt. Eine stärker reduzierende Atmosphäre mit höheren Anteilen von CO ergibt Ersparnisse an Silizium und höhere Aufwendungen für Koks. Die optimale Einstellung hängt daher auch von den jeweiligen Marktpreisen der Rohstoffe ab. Es gibt Zeiten und Länder, in denen eine mehr oxidierende Betriebsweise ökonomisch ist. Das günstigste Verhältnis von CO zu CO2 muss daher von Zeit zu Zeit überprüft werden und die dazu passende Menge des Sauerstoffs eingestellt werden.

Die beabsichtigte optimale Einstellung von CO zu CO2 schwankt, weil sie durch die Streuung der chargierten Mengen von Kohlenstoff zu Eisen hervorgerufen wird. Diese kurzfristigen Schwankungen können durch eine Anpassung der Zugabe von Sauerstoff ausgeglichen werden. Die Boudouard-Reaktion ist prompt, weil die Temperatur des Koksbettes bei Zugabe von Sauerstoff sehr schnell steigt. Die Zufuhr der Gesamtmenge von Sauerstoff zu O1 und zu 02 wird daher so gesteuert, dass das Verhältnis von CO zu CO2 auf dem wirtschaftlichsten Wert gehalten wird. Bei dieser Fahrweise wird dann auch die geringste Streuung der Analyse erreicht.

## Patentansprüche

1. Verfahren zum Einschmelzen von metallischen Einsatzstoffen in einem Schmelzofen, bei dem Koks in einem Koksbett mit vorgewärmter Luft und weitgehend reinem Sauerstoff verbrannt wird, wobei eine erste feste Teilmenge des Sauerstoffs mit Überschallgeschwindigkeit in das Koksbett eingedüst wird, und die Rauchgase im Gegenstrom den metallischen Einsatz erwärmen, bei dem die Schmelze in dem Koksbett überhitzt und aufgekohlt wird, und bei dem ein Gichtgas den Schmelzofen verlässt, **dadurch gekennzeichnet, dass** eine zweite Teilmenge des Sauerstoffs geregelt einem Ofenwind in einem Windring beigemischt wird, wobei die Regelung der zweiten Sauerstoff-Teilmenge in Abhängigkeit vom CO/CO₂-Gehalt des Gichtgases erfolgt.

2. Verfahren nach Anspruch 1, **dadurch gekennzeichnet, dass** die Temperatur des metallischen Eisens durch einen Regelkreis konstant gehalten wird.

3. Verfahren nach Anspruch 1 oder 2, **dadurch gekennzeichnet, dass** die Ofenatmosphäre durch einen Regelkreis konstant gehalten wird.

4. Verfahren nach Anspruch 1, **dadurch gekennzeichnet, dass** der CO/CO₂-Gehalt des Gichtgases zur Minimierung eines Abbrandes im Schmelzofen eingestellt wird.

## Claims

1. Process for smelting metallic raw materials in a smelting furnace, in which coke is burnt in a coke bed with preheated air and substantially pure oxygen, a first fixed part rate of the oxygen being injected into the coke bed at supersonic velocity, and the flue gases heat the metallic charge in countercurrent, in which the melt is superheated and carburized in the coke bed, and in which a blast furnace gas leaves the smelting furnace, **characterized in that** a second part rate of the oxygen is admixed in a controlled manner with a furnace blast in a blast ring, the second oxygen part rate being controlled as a function of the CO/CO₂ content of the blast furnace gas.

2. Process according to Claim 1, **characterized in that** the temperature of the metallic iron is kept constant by means of a control loop.

3. Process according to Claim 1 or 2, **characterized in that** the furnace atmosphere is kept constant by means of a control loop.

4. Process according to Claim 1, **characterized in that** the CO/CO₂ content of the blast furnace gas is adjusted to minimize a loss in the smelting furnace.

## Revendications

1. Procédé de fusion de matières métalliques dans un four à cuve selon lequel le coke est brûlé dans un lit de coke avec de l'air préchauffé et au moins de l'oxygène pur,
une première quantité partielle fixe d'oxygène est injectée à vitesse supersonique dans le lit de coke et les fumées se chauffent dans la charge métallique, et le bain se surchauffe dans le lit de coke et se cokéfie et le gaz de gueulard quitte le four de fusion,
**caractérisé en ce qu'**
une seconde quantité partielle d'oxygène est mélangée de manière régulée à un vent de four dans un anneau, la régulation de la seconde quantité partielle d'oxygène se faisant en fonction de la teneur en CO/CO₂ du gaz de gueulard.

2. Procédé selon la revendication 1,
**caractérisé en ce que**
la température du fer métallique est maintenue constante par un circuit de régulation.

3. Procédé selon l'une quelconque des revendications 1 et 2,
**caractérisé en ce que**
la température du four à la pression atmosphérique est maintenue constante par un circuit de régulation.

4. Procédé selon la revendication 1,
**caractérisé en ce que**
la teneur en CO/CO₂ du gaz de gueulard est réglée pour minimiser la combustion dans le four de fusion.
